# EUROPÄISCHE PATENTSCHRIFT

(11) **EP 0 046 834 B1**
(45) Veröffentlichungstag und Bekanntmachung des Hinweises auf die Patenterteilung: **15.08.1984**
(21) Anmeldenummer: 81101694.8
(22) Anmeldetag: 07.03.1981
(51) Int. Cl.: D04H 1/48

(54) **Verfahren zur Herstellung eines flauschigen, leichtgewichtigen, weichen Vliesstoffes**
Process for producing a tufted, light-weight soft felt
Procédé de fabrication d'un feutre volumineux souple et léger

(30) Priorität: 28.08.1980 DE 3032398
(43) Veröffentlichungstag der Anmeldung: 10.03.1982
(73) Patentinhaber: Firma Carl Freudenberg, 69469 Weinheim (DE)
(72) Erfinder: Knoke, Jürgen, Dr., D-6940 Weinheim (DE); Jöst, Manfred, D-6944 Hemsbach (DE); Tecl, Bohuslav, D-6940 Weinheim (DE); Fahrbach, Erich, Dr., D-6490 Weinheim (DE)

## Beschreibung

Leichtgewichtige weiche Vliesstoffe sind bekannt. Sie finden auf fast allen Gebieten Anwendung, bei denen gewebte oder gewirkte Textilien gebräuchlich sind.

Die Verfestigung von Vliesstoffen erfolgt üblicherweise mit Hilfe von Bindemitteln, jedoch sind in letzter Zeit zunehmend Verfahren entwickelt worden, bei denen die Verfestigung mit Hilfe von Bindefasern bewirkt wird, wobei sich insbesondere die sogenannte Punktschweißtechnik durchgesetzt hat.

Vliesstoffe und auch die auf verschiedene Weise hergestellen leichten Vliesstoffe besitzen eine glatte Oberfläche. Sie weisen oft einen relativ steifen, papierartigen Griff auf, der für viele Anwendungszwecke nicht erwünscht ist. Dieser Nachteil ließe sich durch einen verringerten Anteil an Bindemittel verhindern, jedoch würde sich dann die Beständigkeit beim Waschen und Chemischreinigen vermindern und die mechanische Widerstandsfähigkeit der Produkte würde in unerwünschtem Maße abnehmen.

In letzter Zeit werden auf dem Textilsektor immer mehr weiche und flauschige bzw. aufgerauhte Gewebe und Gewirke verwendet, die z. B. durch voluminöse und weiche Woll- bzw. Synthesefäden und eine entsprechende Web- bzw. Wirkmethode die erwünschten Eigenschaften erhalten. Diese Gewebe oder Gewirke sind in der Bekleidungsindustrie aber auch bei der Herstellung von Heimtextilien in zunehmendem Maße gefragt.

Derartige weiche, leichte und flauschige Vliesstoffe lassen sich nicht ohne weiteres herstellen. Es ist zwar denkbar, in üblicher Weise hergestellte Vliesstoffe durch Aufrauhen weicher und voluminöser zu gestalten und den Produkten dadurch den erwünschten sehr textilen Fall und ein gutes Volumen zu geben, jedoch sind derartige Produkte nahezu unbrauchbar. Bei der Aufrauhtechnik ergibt sich zwar ein besseres Volumen, jedoch werden bei dem Aufrauhvorgang wahllos Fasern an die Oberfläche des Vliesstoffes gezogen und die mechanischen Eigenschaften verschlechtern sich erheblich. Überdies werden beim Wasch- und Reinigungsvorgang die losen Fasern abgelöst. Derartige aufgerauhte Vliesstoffe lassen sich somit nur zu Einwegartikeln verarbeiten.

Aus FR-A-1 226 063 ist bereits ein Verfahren zur Herstellung eines verfilzten Vliesstoffes bekannt, bei dem ein bereits gebundener Vliesstoff oberflächlich mit einer Klebstoffschicht versehen wird. Dieser Vliesstoff wird genadelt. Die durch die Nadelung erfaßten Faserbüschel werden durch die Klebstoffschicht hindurchgezogen und dann verfilzt. Es entsteht dadurch zwar ein Vliesstoff mit rauher Oberfläche, jedoch handelt es sich um ein sperriges filzartiges Gebilde, das als schwerer Futterstoff oder für Decken verwendet werden kann.

Der Erfindung liegt nun die Aufgabe zugrunde, einen sehr leichtgewichtigen flauschigen und weichen Vliesstoff mit sehr textilem Fall zu entwickeln, der bei guten mechanischen Gebrauchseigenschaften ebenfalls eine gute Beständigkeit beim Waschen und Chemischreinigen aufweist.

Diese Aufgabe wird erfindungsgemäß bei einem Verfahren zur Herstellung eines flauschigen, leichtgewichtigen und weichen Vliesstoffes durch ein- oder beidseitiges Nadeln eines bindemittelhaltigen Vlieses aus Stapel- und/oder Endlosfasern, das bereits gebunde Fasern enthält, dadurch gelöst, daß das thermoplastisch erweichbare Bindefasern enthaltende Vlies vor dem Nadeln über seinen gesamten Querschnitt hinweg durch Heißkalandrieren oder Thermofusion verfestigt wird und daß anschließend das verfestigte Vlies durch Widerhaken tragende Filznadeln bei ca. 20 bis 100 Einstichen/cm² nachgenadelt wird, wobei die Einstichtiefe der Filznadein so bemessen wird, daß an der Ausstichseite eine flauschige Oberfläche entsteht.

Es wird somit ein bekannter, mit Hilfe von Bindefasern gebundener Vliesstoff, vorzugsweise mit hoher Geschwindigkeit, ein- oder beidseitig nachgenadelt. Die an der Ausstichseite entstehende flauschige Vliesoberfläche ist gegenüber mechanischen Einflüssen sehr beständig und auch nach mehreren Chemischreinigungen oder Behandlungen in der Waschmaschine unverändert. Im Gegensatz zu einem aufgerauhten Vliesstoff, bei dem die Fasern an der Oberfläche nicht fest verankert sind, tritt keine Störung durch Fusselbildung ein. Für viele Zwecke sind punktverschweißte Vliesstoffe besonders gut geeignet.

Es war durchaus überraschend, daß die Nachbehandlung durch Nadeln zu dem angegebenen Ergebnis führt, insbesondere zu der größeren Weichheit und Flauschigkeit des hergestellten Produktes. Vorgenadelte Vliese, die an sich bekannt sind, sind keineswegs weich oder flauschig. Sie werden üblicherweise für Nadelfilzbodenbeläge und als Rückfläche für Kunstleder verwendet. Bei dem sogenannten Nadelungsverfahren werden die Nadeln in ein loses Vlies eingestochen, wobei eine Vorverfestigung erzielt wird, die zu einer Verbesserung der mechanischen Eigenschaften des Vliesstoffes führt. Verbessert wird auch die Widerstandsfähigkeit gegenüber dem Einfluß von Wäsche und Chemischreinigen. Da jedoch durch Nadeln an sich niemals ein weicher und flauschiger Stoff herzustellen ist, wobei überdies die langsamen Geschwindigkeiten beim Vornadelungsverfahren unökonomisch sind und die Oberflächenglätte nicht befriedigt, war nicht zu erwarten, daß durch das erfindungsgemäß vorgeschlagene Nachnadeln eines mit Hilfe von Bindefasern gebundenen Vliesstoffes die gestellte Aufgabe gelöst wird.

Als Basisvliese werden quergelegte Vliese bevorzugt. Es eignen sich jedoch auch längsgelegte, mit Hilfe von Schmelzklebefasern verfestigte Vliese. Die Vliese bestehen aus Stapelfasern und/oder Endlosfasern. Die Verfestigung erfolgt bevorzugt mit Hilfe eines Kalanders, der wenigstens einseitig gravierte Walzen aufweist, wobei die Temperatur der Walze abhängig ist von den gewählten Schmelzklebefasern.

Als Schmelzklebefasern eignen sich Homofilfasern, z. B. Nylon 6, Copolyester mit einem Schmelzbereich um 200 °C oder Polybutylenterephthalat.

Bevorzugt werden jedoch in der Regel Bikomponentenfasern, z. B. Nylon 66 - Nylon 6 oder Polyethylenterephthalat - Copolyester bzw. PÄT-Polybutylenterephthalat.

Die Schmelzfasern werden mit einem Anteil von 10 bis 100 Gew.%, bezogen auf das Gewicht der gesamten Fasermasse, eingesetzt. Es ist somit möglich, sowohl ein ausschließlich aus thermoplastisch erweichbaren Fasern zusammengesetztes Vlies zu verwenden, als auch ein Vlies aus Schmelzklebefasern und Cofasern z. B. synthetische Fasern, wie bekannte Polyester-, Polyamid oder Polyacrylnitriffasern. Es lassen sich jedoch auch halbsynthetische oder Naturfasern oder Mischungen verschiedener Fasersorten verwenden.

Punktverfestigte Vliese werden in jedem Falle bevorzugt. Die Punktverfestigung kann dabei mit Hilfe eine Kalanders mit gravierter und glatter Walze erfolgen. Es ist weiterhin möglich, das Vlies drucklos, z. B. in einem Thermofusionsofen zu verfestigen, wobei die anschließende Fixierung zwischen kalten Glättwalzen erfolgt. Die erwünschte weiche, flauschige und voluminöse Oberfläche des erfindungsgemäß nachgenadelten Vliesstoffes erhält man in der Regel optimal bei punktverfestigten Vliesstoffen. Bei Vliesstoffen, die mit glatten Walzen verfestigt wurden, läßt oftmals die Weichheit zu wünschen übrig. In allen Fällen wird jedoch eine sehr gute Wasch- und Chemischreinigungsbeständigkeit erreicht.

Das Nachnadeln kann mit Nadelstühlen üblicher Bauart durchgeführt werden.

Besonders geeignet ist ein Nadelstuhl mit z. B. 2 Brettern, die jeweils mit ca. 3000 bis 6000 Nadeln/m bestückt sind. Bei einseitiger Nadelung weist der Vliesstoff eine relativ dichte Einstich-und eine flauschige, voluminöse Ausstichseite auf.

Sofern es erwünscht ist, einen beidseitig flauschigen Vliesstoff herzustellen, erfolgt das Nachnadeln von beiden Seiten aus, zweckmäßig mit 2 Nadelstühlen mit 3000 bis 6000 Nadeln/m Arbeitsbreite pro Brett, wobei die Nadeln des einen Nadelstuhls von oben die des anderen von unten einstechen.

Die Einstichtiefe ist variabel und hängt von der Beschaffenheit des nachzunadelnden Vliesstoffes ab. Die Widerhaken müssen stets so tief in das Material einstechen, daß auf der Ausstichseite die gewünschte flauschige Oberfläche entsteht. Die Länge und die Dichte der flauschigen Oberfläche sind dabei von der Einstichtiefe, der Nadeldichte, der Widerhakenform und von der Nadelfeinheit abhängig.

Bei einem schwereren Material mit groben Fasern werden bevorzugt etwas gröbere Nadeln angewendet. Bewährt haben sich Nadeln mit 36 bis 38 Gauge, die 2 bis 3 Widerhaken pro Nadel enthalten. Bei leichteren Vliesstoffen ist es vorteilhafter, feinere Nadeln mit etwa 41 bis 44 Gauge und nur 1 bis 2 Widerhaken zu verwenden. Auch die erforderliche Anzahl der Einstiche ist von dem Basismaterial abhängig. Bewährt haben sich 20 bis 100 Einstiche pro cm², insbesondere aber 25 bis 60 Einstiche pro cm².

Das Verfahren läßt sich sehr wirtschaftlich durchführen. Bei etwa 5000 Nadeln/m pro Brett und beim Einsatz von 2 Brettern an einem Nadelstuhl oder 2 Nadelstühlen mit je einem Brett von 5000 Nadeln können sehr hohe Geschwindigkeiten erzielt werden. So ist es beispielsweise möglich, bei 38 Einstichen/cm² mit 1 000 Nadeln/m Arbeitsbreite eine Geschwindigkeit von 24 m/min zu erreichen.

Der erfindungsgemäß nachgenadelte Vliesstoff kann in beliebiger Weise nachbehandelt bzw. veredelt, z. B. gefärbt werden.

### Beispiel 1

Auf einer Karde wird ein Vlies gekrempelt mit einer Fasermischung 20 aus 30 Gew.% Nylon 66 mit einem Titer 1,7 dtex, 20 Gew.% Polyester mit einem Titer von 3,3 dtex und 50 Gew.% einer Kern-Mantel Bikomponentenfaser, die zu 50 Gew.% aus Nylon 6 und 50 Gew.% Nylon 66 besteht und deren Titer ebenfalls 3,3 dtex beträgt. Dieses Vlies wird mittels Querleger auf ein Lattenband abgelegt. Anschließend wird das Vlies mit einem Kalander mit einer glatten Walze und einer gravierten Walze mit Punktdimensionen von 0,55 x 0,8 x 0,65 mm sowie 30 Punkte/cm² (Punktabstand in den waagrechten Reihen 2,1 mm, in den senkrechten Reihen 1,6 mm) bei einer Temperatur von 225 °C und einem Druck von 50 kp/cm verschweißt. Die Auslaufgeschwindigkeit beträgt 10 m/min, das Gewicht des kalandrierten Vliesstoffes 60 g/m². Die Breite ist 1 m.

Der Vliesstoff wird dann durch einen Nadelstuhl mit 2 Brettern mit je 5000 Nadeln/mit 40 Gauge und 3 Widerhaken pro Kante (Widerhaken pro 3 Kanten) passieren gelassen. Der Hub ist 1 000/min, die Einstichtiefe beträgt 14 mm. Alle 3 Widerhaken pro Kante durchstoßen den Vliesstoff. Die Durchlaufgeschwindigkeit liegt bei 24 m/min, die Zahl der Einstiche pro cm² beträgt 38.

Es entsteht ein einseitig flauschiges Material, das sehr drapierfähig, weich und voluminös ist. Das leichte flauschige Material ist sehr beständig beim Waschen und Chemischreinigen und behält auch nach mehreren Wäschen seine weiche voluminöse Struktur bei.

### Beispiel 2 (Vergleichsversuch)

Ein Vliesstoff wird wie in Beispiel 1 hergestellt, wobei jedoch das Nachnadeln entfällt. Es entsteht ein härterer, flacherer Vliesstoff, der nahezu nicht darpierfähig ist, wobei auch der flauschige Charakter der Oberfläche fehlt.

### Beispiel 3 (Vergleichsversuch)

Ein Vlies der gleichen Zusammensetzung wie in Beispiel 1 bzw. 2 wird kardiert, quergelegt und genadelt.. Dabei werden folgende Bedingungen gewählt :
2 Nadelbretter (von oben eingenadelt), 6 m/min, 700 Hub, 12 mm Einstichtiefe. Dieses Vlies wird dann unter den gleichen Bedingungen wie in Beispiel 1 mit 10 m/min in einem Kalander mit gravierter und glatter Walze bei 225 °C verschweißt. Der so erhaltene Vliesstoff weist einen harten und festen Griff auf und ist in seinen Eigenschaften mit einem Vliesstoff gemäß Beispiel 2 vergleichbar. Die Oberfläche aber ist weniger glatt als der nach Beispiel 1 und 2 hergestellte Vliesstoff.

### Beispiel 4

Auf einer Karde wird ein Vlies gekrempelt mit einer Fasermischung von 50 % der Bikomponentenfaser gemäß Beispiel 1 und 50 Gew.% Nylon 66, 3,3 dtex. Anschließend wird dieses Vlies unter den Bedingungen des Beispiels 1 zwischen 2 Kalanderwalzen, deren eine graviert ist, bei 225°C verfestigt. Die Auslaufgeschwindigkeit beträgt 10 m/min, das Gewicht des kalandrierten Vliesstoffes 100 g/m² und die Breite 1 m.

Der Vliesstoff wird dann durch 2 Nadelstühle mit je 1 Brett mit 5 000 Nadeln/m mit 38 Gauge und 3 Widerhaken pro Kante (9 Widerhaken pro 3 Kanten) behandelt, wobei die Nadeln das eine Mal von oben, das andere Mal von unten einstechen. Der Hub ist 1 000/min, die Einstichtiefe 12 mm. Alle 3 Widerhaken pro Kante durchstoßen den Vliesstoff. Die Durchlaufgeschwindigkeit liegt bei 24 m/min. Die Zahl der Einstiche beträgt pro cm² 38.

Es entsteht ein beidseitig flauschiges Material mit weichem und voluminösen Griff.

### Beispiel 5 (Vergleichsversuch)

Ein Vliesstoff wird unter den Bedingungen des Beispiels 4 hergestellt, ohne daß er dem Nachnadelungsprozess unterzogen wird. Dieser Vliesstoff ist deutlich härter und flacher als das nachgenadelte Produkt. Die flauschige Oberfläche an beiden Seiten fehlt.

Beide Muster werden nach Norm 53 920 Abschnitt 4.5 (40 °C) 10 Mal gewaschen, wobei der nicht nachgenadelte Vliesstoff etwas mehr ausfasert als der Nachgenadelte. Beide Vliesstoffe neigen jedoch außerordentlich wenig zum Fusseln. Der ursprüngliche Griff bleibt nahezu unverändert.

Dickenmessung nach DIN 53 855 Teil 1 ergab :

### Beispiel 4: 1,1 mm

### Beispiel 5 : 0,7 mm

Die Messung des Fallvermögens nach DIN 53 306 ergab folgende Werte :

Beispiel 4: 57,7 %
Beispiel 5 : 65 %

## Patentansprüche

1. Verfahren zur Herstellung'eines flauschigen, leichtgewichtigen und weichen Vliesstoffes durch ein- oder beidseitiges Nadeln eines bindemittelhaltigen Vlieses aus Stapel- und/oder Endlosfasern, das bereits gebundene Fasern enthält, dadurch gekennzeichnet, daß das thermoplastisch erweichbare Bindefasern enthaltene Vlies vor dem Nadeln über seinen gesamten Querschnitt hinweg durch Heißkalandrieren oder Thermofusion verfestigt wird und daß anschließend das verfestigte Vlies durch Widerhaken tragende Filznadeln bei ca. 20 bis 100 Ein- stichen/cm² nachgenadelt wird, wobei die Einstichtiefe der Filznadeln so bemessen wird, daß an der Ausstichseite eine flauschige Oberfläche entsteht.

2. Verfahren nach Anspruch 1, dadurch gekennzeichnet, daß Nadeln von 36 bis 44 Gauge mit 1 bis 3 Widerhaken pro Kante verwendet werden.

3. Verfahren nach Anspruch 1 bis 2, dadurch gekennzeichnet, daß ein quergelegtes Vlies gebunden und nachgenadelt wird.

4. Verfahren nach Anspruch 1 bis 3, dadurch gekennzeichnet, daß der nachgenadelte Vliesstoff 25 bis 60 Einstiche/cm² aufweist.

5. Verfahren nach Anspruch 1 bis 4, dadurch gekennzeichnet, daß als Bindefasern Bikomponentenfasern verwendet werden, wobei die Menge der Bindefasern 10 bis 100 Gew.%, bezogen auf das Gesamtgewicht der Fasern, beträgt.

6. Verfahren nach Anspruch 1 bis 5, dadurch gekennzeichnet, daß ein punktverfestigtes Vlies nachgenadelt wird.

## Claims

1. A process for producing a soft lightweight felt with a fleecy surface by neelepunching on one or both sides a binder-containing web of staple and/or continuous fibres which already contains bonded fibres, characterised in that the web, which contains thermoplastically softenable binder fibres, is consolidated over its entire cross- section by hot calendering or thermofusion before the needlepunching and that subsequently the consolidated web is needlepunched by means of barbed felting needles inserted about 20 to 100 times per cm² to a depth such that a fleecy surface is formed where the inserted needle emerges.

2. A process according to claim 1, characterised in that the needles used are of 36 to 44 gauge with 1 to 3 barbs per edge.

3. A process according to claim 1 or 2, characterised in that a cross-laid web is bonded and then needlepunched.

4. A process according to any of claims 1 to 3, characterised in that the needlepunched felt has 25 to 60 needleinsertions per cm²

5. A process according to any of claims 1 to 4, characterised in that the binder fibres used are bicomponent fibres in an amount of 10 to 100 % by weight, relative to the total weight of the fibres.

6. A process according to any of claims 1 to 5, characterised in that a point-consolidated web is subsequently needlepunched.

## Revendications

1. Procédé pour la fabrication d'un feutre volumineux (poilu), léger et souple par aiguilletage sur une face ou sur les deux faces d'un feutre de fibres coupées et/ou de fibres continues contenant un liant, qui contient déjà des fibres liées, caractérisé en ce que le feutre contenant des fibres de liaison thermoplastiques ramollissables est consolidé par calandrage à chaud ou thermo- collage dans toute sa section avant l'aiguilletage et en ce que le feutre consolidé est ensuite post-aiguilleté à environ 20 à 100 piqûres/cm² par des aiguilles à feutre portant des barbes, la profondeur de piqûre des aiguilles à feutre étant mesurée de telle sorte qu'il se forme une surface volumineuse sur la face de sortie.

2. Procédé selon la revendication 1, caractérisé en ce que l'on utilise des aiguilles de jauge 36 à 44 ayant 1 à 3 barbes par bord.

3. Procédé selon la revendication 1 ou 2, caractérisé en ce qu'un feutre plié en travers est lié et post-aiguilleté.

4. Procédé selon l'une des revendications 1 à 3, caractérisé en ce que le feutre post-aiguilleté présente 25 à 60 piqûres/cm².

5. Procédé selon l'une des revendications 1 à 4, caractérisé en ce que l'on utilise comme fibres liantes des fibres à deux composants, en quantité de 10 à 100 % en poids par rapport au poids total des fibres.

6. Procédé selon l'une des revendications 1 à 5, caractérisé en ce qu'un feutre consolidé par points est post-aiguilleté.
